# FASCICULE DE BREVET EUROPEEN

(11) **EP 0 287 486 B1**
(45) Date de publication et mention de la délivrance du brevet: **06.02.1991**
(21) Numéro de dépôt: 88420121.1
(22) Date de dépôt: 13.04.1988
(51) Int. Cl.: C22C 14/00, C22F 1/18

(54) **Procédé de fabrication d'une pièce en alliage de titane et pièce obtenue**
Verfahren zur Herstellung eines Werkstückes aus Titan-Legierung und hergestelltes Werkstück
Process for making a titanium alloy component, and component obtained

(30) Priorité: 16.04.1987 FR 8705786
(43) Date de publication de la demande: 19.10.1988
(73) Titulaire: CEZUS Compagnie Européenne du Zirconium, F-92400 Courbevoie (FR)
(72) Inventeur: Alheritiere, Edouard, F-73400 Ugine (FR); Prandi, Bernard, F-74210 Faverges (FR)
(74) Mandataire: Séraphin, Léon

(56) Documents cités:
- BE-A- 552 544
- CH-A- 538 898
- FR-A- 2 144 205
- US-A- 4 309 226
- PATENT ABSTRACTS OF JAPAN, vol. 10, no. 128 (C-345)[2185], 13 mai 1986; & JP-A-60 251 240 (KAGAKUGIJUTSUCHO KINZOKU ZAIRYO KENKYUSHO) 11-12-1985

## Description

L'invention concerne un procédé de fabrication d'une pièce en alliage de titane à hautes caractéristiques, destinée par exemple à des disques de compresseurs pour systèmes de propulsions d'avions, ainsi que les pièces obtenues.

Le document FR 2 144 205 (GB 1356734) décrit un alliage de titane de composition en poids: AI 3 à 7 - Sn 1 à 3 ― Zr 1 à 4 ― Mo 2 à 6 - Cr 2 à 6 et jusqu'à environ 0,2% de 0,6% de V, 0,5% de Si, complément Ti et impuretés.

Avec de préférence: AI 4,5 à 5,5-Sn 1,5 à 2,5-Zr 1,5 à 2,5-Mo 3,5 à 4,5-Cr3,5 à 4,5 ― et jusqu'à environ 0,12% d'O. Les pièces forgées correspondantes ont été soumises à un double traitement thermique de la solution solide entre 730 et 870°C puis entre 675 et 815°C, suivi d'un "vieillissement thermique" ou revenu entre 595 et 650°C. L'échantillon "4" (AI 5 - Sn 2 - Zr 2 - Mo 4 - Cr 4 - 0 0,08) a les caractéristiques mécaniques suivantes:
charge de rupture = 1204 MPa; limite élastique à 0,2% = 1141 MPa; résistance à la propagation des criques = 88 x 34,8/ V1000 = 96,9 MPa. νm; fluage à 425°C sous 525 MPa = allongement de 0,2% en 7,2 h et de 0,5% en 55 h. L'allongement de rupture n'est pas indiqué. En pratique on a constaté que les pièces obtenues à partir de ce type de composition et de ce procédé présentaient souvent des ségrégations importantes, se traduisant par des pertes de ductilité et de résistance à la propagation des criques (ténacité) et par ailleurs leurs résistances au fluage ont été trouvées insuffisantes. On a déterminé notamment que les ségrégations précédentes correspondaient à des zones enrichies en Cr, causant alors une fragilisation, et qu'un abaissement de Cr conduisait à des propriétés mécaniques trop faibles.

La demanderesse a essayé d'obtenir des pièces du même d'alliage ayant une structure régulière et sans ségrégations, et ayant des caractéristiques mécaniques à 20°C éléves (Rm - R_{p0,2} - K_{ic}) avec un allongement suffisant ainsi qu'une tenue au fluage à 400°C nettement améliorée.

### Expose de L'invention

Selon l'invention, le problème précédent est résolu au moyen de nouvelles limites de composition et d'un nouveau procédé de transformation, ces limites de composition et les conditions de corroyage à chaud et de traitement thermique étant alors indissociables.

Le premier objet de l'invention est un procédé de fabrication d'un alliage de titane comprenant les étapes suivantes:
a) on élabore un lingot de composition (% en masse):
   AI 3,8 à 5,4 - Sn 1,5 à 2,5 ― Zr 2,8 à 4,8-Mo 1,5 à 4,5 ― Cr inférieur ou égal à 2,5 et Cr + V = 1,5 à 4,5 - Fe < 2,0 - Si < 0,3 - O < 0,15 - Ti et impuretés: le solde;
b) on effectue un corroyage à chaud du lingot, comprenant un corroyage de dégrossissage de ce lingot donnant une ébauche à chaud, suivi d'un corroyage final d'une portion au moins de cette ébauche précédé d'un préchauffage dans le domaine bêta, ce corroyage final donnant une ébauche de la pièce;
c) on effectue un traitement thermique de mise en solution solide de l'ébauche de pièce corroyée à chaud, en la maintenant à une température comprise entre ("transus béta" réel - 40°C) et ("transus béta réel - 10°C) puis en la refroidissant à l'ambiante;
d) on effectue ensuite sur l'ébauche de la pièce ou sur la pièce obtenue à partir de cette ébauche un traitement thermique de revenu de 4 à 12 h entre 550 et 650°C.

En ce qui concerne l'étape b) l'expression "corroyage à chaud" (= "hot working" = "Warmverformung") concerne tout(s) opération(s) de déformation à chaud, consistant en ou comprenant par exemple du forgeage, du laminage, du matriçage, ou du filage (extrusion).

Les limites des teneurs en éléments d'addition ont été ajustées, en fonction des observations effectuées, de façon à fournir les caractéristiques mécaniques élevées désirées, tout en évitant des ségrégations éventuelles sur les pièces transformées. Ces intervalles de teneurs sont commentés ci-après, avec indication d'intervalles préférentiels qui peuvent être utilisés individuellement ou en combinaison quelconque. Ces intervalles préférentiels correspondent à une augmentation des caractéristiques minimalses et dans le cas du fer et de loxygène à une sécurité accrue vis à vis des éventuelles fragilités ou manque de ductilité.

Les éléments alphagènes AI et Sn donnent respectivement, en combinaison avec les autres éléments d'addition, des duretés insuffisantes lorsqu'ils sont en teneurs plus faibles que les valeurs minimales choisies, et des précipitations aléatoires ou fréquentes lorsqu'ils sont en teneurs plus fortes que les valeurs maximales fixées; ils ont des teneurs préférentiellement comprises entre 4,5 et 5,4% pour AI, et entre 1,8 et 2,5% pour Sn.

Zr a un rôle durcisseur important, et un effet fragilisant au-dessus de 5%, la teneur en Zr est préférentiellement comprise entre 3,5 et 4,8% et de préférence encore entre 4,1 et 4,8%. Les trois éléments AI, Sn et Zr n'entraînent pas ensemble de fragilité, et on peut remarquer que la somme: prise comme référencce dans FR 2 144 205 via à vis de la tendance du comosé Ti₃AI à se former, est égale à 7 pour leurs teneurs maximales.

Mo, légèrement durcissant, a un effet important d'abaissement de la température de transformation de la structure alpha-béta en une structure entièrement béta, appelée ci-après "transus béta". L'abaissement du "transus béta", par exemple d'environ 40°C grâce à 4% Mo, a une influence sur le corroyage à chaud au voisinage de cette température. Mo est de préférence compris entre 2,0 et 4,5%. V a sensiblement le même rôle que Mo et est durcissant béta par précipitation comme Cr, il est ajouté de façon optionnelle, (Cr + V) étant maintenu entre 1,5 et 4,5%. Cr est limité à 2,5% maximum vis à vis des risques se ségrégation qui, au niveau de Cr = 3,5 à 4,5% préconisé par FR 2 144 205 (par exemple ségrégations appelées "beta flecks" enrichies en Cr + Zr), ont des effets très défavorables sur la tenur en service, et il est maintenu de préférence au-dessus de 1,5% au bénéfice de la dureté.

Fe entraîne un dircissement par précipitation de composés intermétalliques, il est connu comme abaissant le tenue au fluage à chaud à haute température (environ 550 à 600°C) à cause de ces précipités qui entraînent ainsi une certaine fragilité. La teneur en Fe est maintenue dans tous les cas en-dessous de 2%, et est de préférence ajustée entre 0,7 et 1,5% car elle entraîne alors, de façon surprenant, une tenue au fluage à 400°C très améliorée, ce qui est intéressant par exemple pour les pièces utilisées dans les étages "moyenne température" (typiquement 350 à moins de 500°C) des compresseurs aéronautiques.

L'augmentation de la teneur en 0 augmente comme il est connu la résistance mécanique et diminue légèrement la ténacité (K_{ic}), elle est de ce fait limitée à un maximum de 0,15% et de préférence maintenue inférieure ou égale à 0,13%. Une faible addition de Si améliore la tenue au fluage au niveau de 50G-550^{D}C, on la limite à 0,3% maximum dans le cadre de l'obtention d'une ductilité suffisante.

On a trouvé que des propriétés nettement supérieures étaient obtenues en terminant le corroyage à chaud par un corroyage final, par laminage ou le plus souvent par forgeage ou forgeage matriçage, précédé d'un préchauffage dans le domaine béta, c'est-à-dire au moins commencé dans le domaine béta.

Le rapport de corroyage "S/s" (section initiale/section finale) de ce corroyage final est de préférence supérieur ou égal à 2.

On a trouvé également, et cela va à l'encontre des habituds, qu'il était préférable de connaître avec une bonne précision, par exemple meilleure que + ou -10 à 15°C, la température de "transus béta" réelle de l'alliage corroyé à chaud. Pour cela, on prélève typiquement des échantillons dans l'ébauche à chaud obtenue par le corroyage de dégrossissage (forgeage ou laminage) et on les porte et maintient à des température différentes échelonnées, puis on les trempe à l'eau et on en examine les structures micrographiquement. Le "transus béta", apprécié éventuellement par intrapolation, est la température à laquelle toute trace de phase alpha disparaît. Le "transus beta" réel propre à l'alliage corroyé à chaud, déterminé ainsi expérimentalement, peut être très différent de la température de transus estimée par un calcul (première série d'essais).

Les conséquences de cette connaissance du "transus béta" réel, désignée ainsi ou simplement par "transus béta", sur le choix de la température de corroyage final béta (étape b)) puis sur l'adjustement de la température du traitement de mise en solution solide de l'ébauche de pièce corroyée à chaud (étape d)) sont imporantes: il est en effet fortement préférable pour l'obtention de la structure et des propriétés désirées d'effectuer ce traitement de mise en solution dans le haut domaine de températures alpha-béta, juste en-dessous du "transus béta" déterminé expérimentalement ou tel qu'il pourrait être déterminé par exemple comme ci-dessus ou encore par essais de forgeage successifs suivis de trempe, et d'examens des structures obtenues. Plus précisément, ce traitement de mise en solution est habituellement effectué à une température choisie entre ("transus béta" -40°C) et ("transus bêta -10°C) avec un maintien à température de durée choisie habituellement comprise entre 20 min et 2 h et le plus souvant entre 30 min et 1 h 30 min et cette mise en solution est suivie d'un refroidissement à l'ambiante à l'eau ou plus habituellement à l'air. On fait ensuite un revenu à température choisie entre 550 et 650°C, de façon à améliorer l'allongement de rupture A % et la résistance au fluage à 400°C tout en conservant une résistance mécanique et une ténacité suffisants (Rₘ - Rpₒ,₂ et K_{1C}).

Des résultants supérieurs, surtout en ce qui concerne l'allongement A % et la résistance au fluage à 400°C, ont été obtenus de façon suprenante en organisant le corroyage à chaud final, si nécessaire en espaçant davantage ses passes de déformations successives, de façon qu'il commence en béta à température supérieure d'au moins 10°C de ce "transus béta" et se termine en alpha-béta, tout ce travail se faisant à température proche à plus ou moins 60°C dudit "transus béta". En pratique, on préfère commencer le corroyage à température comprise entre ("transus béta" +20°C) et ("transus béta" +40°C), et le terminer à température inférieure à "transus béta" et au moins égale à ("transus béta" -50°C) ou encore mieux à température comprise entre ("transus bêta" -10°C) et ("transus béta" -40°C). On obtient ainsi de façon reproductible une structure fine aiguillée du type alpha béta, correspondant à un état d'homogénéité et de fines précipitations particulier et contribuant à l'obtention de propriétés remarquables.

Il est préférable d'effectuer au moins la fin du corroyage de dégrossissage à chaud du lingot, avant le corroyage à chaid final qui vient d'être décrit, en alpha-bèta entre ("transus béta" -100°C) et ("transus béta" -20°C). On obtient ainsi un meilleur affinage préalable de la microstructure, avec un effet favorable sur la quantité des pièces obtenues en final. La température de fin du corroyage à chaud qui est considérée ici est la température à coeur du produit, appréciée par exemple par étude préalable des microstructures obtenues en faisant varier les conditions de corroyage à chaud final.

Enfin, dans le cas où le corroyage à chaud final est effectué de la façon préférée, les durées et températures de revenu sont typiquement choisies entre 6 et 10 h et entre 570 et 640°C.

L'invention a pour deuxième objet le procédé de transformation d'une pièce en alliage de titane, typiquement pour emplois à température ne dépassant pas 500°C, correspondant aux conditions préférentielles ci-dessus décrites, avec Fe = 0,7 à 1,5%, Zr = 3,5 à 4,8% et de préférence 4,1 à 4,8%, la fin au moins du corroyage de dégrossissage comprenant un forgeage à température comprise entre ("transus béta" -100°C) et ("transus béta" -20°C), ce forgeage produisant un corroyage d'au moins 1,5 et le revenu étant typiquement de 6 h à 10 h entre 580 et 630°C. L'invention a aussi pour troisième objet les pièces remarquables obtenues avec le procédé précédente, deuxième objet de l'invention, avec Cr = 3,5 à 4,8% et les propriétés mécaniques suivantes:

Rm ≥ 1200 MPa - R_{p0,2} ≥ 1100 MPa ― A % ≥ 5 ― ténacité (= résistance à la propagation des criques) K_{lc} à 20°C ₅: 45 MPa. Vm - fluage à 400°C sous 600 MPa: 0,5% en plus de 200 h. Les avantages du procédé de l'invention sont les suivants:
obention de façon reproductible d'une structure fine aiguillée, sans ségrégations d'aucune sorte;
élimination des risques de fragilité;
obtention simultanée de toutes les caractéristiques souhaitées: structure et caractéristiques mécaniques précédentes.

### Essais

### Première série d'essais (Tableaux 1 à 6)

On a élaboré six lingots A-D-E-H-J-K dans un four à électrode consommable, par double fusion, les compositions obtenues sont données par le Tableau 1.

Chaque lingot a subi unpremier dégrossissage en béta à 1050°/1100°C du diamètre initial 0 200 mm au carré 80 mm. Puis, pour une portion de chacun, un deuxième dégrossissage d'affinage de la structure en alpha-béta par forgeage en méplat de 70 x 30 mm, à température du préchauffage) égale à 50°C de moins que la température de transus estimée pour chacun des six alliages (Tableau 2). Cette estimation était faite par une règle d'approche interne tenant compte des teneurs en éléments d'addition.

On a ensuite soumis les échantillons prélevés à ce stade à des chauffages de 30 min à des températures différentes échelonnées de 10 en 10°C, suivis chacun d'une trempe à l'eau, et on en a examiné les structures micrographiques. On a ainsi déterminé pour chaque alliage corroyé à chaud la température de disparition de la phase alpha ou "transus béta" réel (Tableau 2).

La température de deuxième dégrossissage en alpha-béta allait en fait selon l'alliage de ("transus béta" -170°C) (repère H) à ("transus béta" -40°C) (repère E) ou ("transus béta" -60°C) (repère K).

On a préparé alors trois variantes correspondant à des gammes différentes de transformation et traitement thermique et on en mésuré les caractéristiques mécaniques, selon les directions longitudinale (L) et éventuellement transversale (T):
1° gamme (Tableau 3): après le forgeage alpha-béta précédent constituant alors le forgeage final, mise en solution 1 h à ("transus béta" -50°C) (Tableau 2) et mesure des caractéristiques mécaniques à l'ambiante dans l'état obtenu; essais de fluage en traction sous 600 MPa à 400°C après revenu complémentaire de 8 h à température indiquée pour chaque alliage dans le Tableau 2.
2° gamme (Tableau 4): on a repris des portions des carrés de 80 mm, sauf le carré H, issus de premier dégrossissage en béta, et on leur a appliqué un deuxième dégrossissage en alpha-béta en carré 65 mm, à témperature ajustée à 50°C de moins que le "transus béta" réel déterminé précédemment (Tableau 2).

Puis on a effectué sur ce carré un forgeage final en plat de 70 x 30 mm en partant d'un état préchauffé 30 min à ("transus béta" +10°C) et en terminant en alpha-béta, des structures aiguillées fines alpha-béta étant obtenues. On a ensuite soumis les pièces à une mise en solution 1 h à "transus béta" (Tableau 2) réel -30°C et un revenu de 8 h soit à 550°C (A2), soit à 500°C (D2-E2-J2-K2). Les caractéristiques mécaniques à 20°C et la résistance au fluage à 400°C sont mesurées dans cet état revenu.

3° gamme (Tableau 5): on a appliqué à une portion des plats de 70 x 30 mm obtenus dans la deuxième gamme un forgeae final supplèmentaire à 60 x 30 mm en partant de ("transus béta" +30°C) et en terminant aussi en alpha-béta (on a observé micrographiquement des structures aiguillées avec liserés de phase alpha).

On a ensuite effectué, pour chacun ds aliages, les mêmes traitements thermiques (mise en solution puis revenu) que dans la deuxième gamme.

L'étude de ces résultats entraîne les commentaires suivants:
les classements des alliages respectivement en résistance mécanique et en tenue au fluage en traction à 400°C sont les suivants, pour les 1° et 2° gammes:

Ces classements sont très différents pour les deux gammes. Les échantillons de la 1° gamme ont un forgeage final à plus basse température que les échantillons de la 2° gamme, et en outre ce forgeage a été effectué à température décalée de façon vàriable par rapport au "transus béta" réel de l'alliage: par exemple 110°C de moins que ce transus pour AI, et 40°C de moins pour E1.

K est un témoin centré dans l'analyse préconisée par FR 2 144 205 - H est un autre témoin sans Sn et sans Zr, qui donne dans cette première série une résistance mécanique et une tenue au fluage insuffisantes.

la comparaison des résultats des 1° et 2° gammes montre l'importance d'un forgeage final débutant en béta. La comparaison des résultats des 2° et 3° gammes montre que l'accroissement de la température de début de ce forgeage final au-dessus du "transus béta", entraînant ici une meilleure homogénéisation au préchauffage et une proportion plus grande du corroyage final dans le domaine béta, cause une augmentation notable de la résistance mécanique, avec par conséquent la possibilité d'obtenir un compromis de caractéristiques plus intéressant après ajustement des conditions de revenu. Ceci montre aussi l'importance d'un réglage précis de la température de forgeage final par rapport au "transus béta" réel de l'alliage.

les alliages D, J et E paraissent particulièrement intéressants (résistance mécanique et tenue au fluage observées pour la 2° gamme), sous réserve d'un réglage au-dessus de 550°C de la température de revenu. Les deux premiers contiennent respectivement 2, 1 et 1,9% de fer.

### Deuxième série d'essais (Tableaux 7 à 9)

On a élaboré de nouveaux lingots, avec des teneurs en AI proches de 5% et des teneurs en Zr plus élevées que dans la première série d'essais. Les compositions des cinq lingots choisis dans cet exemple sont données par le Tableau 7. Seul un lingot repéré FB contient du fer, à la teneur de 1,1%.

Chaque lingot a sbi d'abord un premier dégrossissage à la presse en béta à 1050°C du diamètre initial 0 200 mm au carré rb 40 mm.

On a déterminé les "transus béta" réels des cinqu alliages à ce stade, selon la méthode décrite pour la lère série d'essais.

Les carrés de 140 mm ont ensuite été forgés en carrés de 80 mm à patir d'un préchauffage à ("transus béta" -50°C), puis repris en forgeage final en plat de 70 x 30 mm en partant de ("transus béta" réel +30°C).

D'après les structures obtenues, la fin de ce forgeage était en alpha-béta, à plus de ("transus béta" -80°C), pour tous les alliages sauf pour KB. On a observé en effet en micrographie de KB une structure tout béta, avec contours des grains béta non modifiés.

Après le forgeage final, les ébauches corroyées à chaud obtenues ont été traitées thermiquement: mise en solution 1 h à ("transus béta" de l'alliage -30°C) suivie d'un refroidissement à l'air, puis revenu de 8 h à température (Tableau 8) choisie par une procédure spéciale.

Cette procédure consistait en des traitements de petits échantillons à des températures échelonnées, suivis de mesures de microdureté H_{"} 30 g et du tracé de la courbe de dureté en fonction de la température de triatement, la température choisie pour le revenu correspondant alors au minimum de dureté +10%.

Les températures de forgeage final et des traitements thermiques sont rassemblées dans le Tableau 8. Les résultats des essais mécaniques figurent dans le Tableau 9.

L'alliage KB a un allongement A % catastrophique, ce qui montre l'importance de terminer le forgeage final en alpha-béta (structure aiguillée avec liserés alpha), pour avoir une ductilité suffisante. Cet alliage pourrait présenter de l'intérêt si son forgeage final avait été ralenti de façon à se terminer en alpha-béta.

Parmi les échantillons obtenus, FB et GB présentent les meilleurs compromis des diverses propriétés y compris A % et la résistance au fluage à 400°C. FB qui est le meilleur des deux, spécialement en fluage (384 h pour 0,5% d'allongement) contient 5,4% d'AI -4,2% de Zr et 1,1% de Fe. AB2 présente sur micrographie des ségrégations ("béta flecks") liées à sa teneur de 4,1% en Cr, ce qui fait préférer des teneurs en Cr au plus égales à 2,5%, sans que cette condition empêche d'obtenir de bonnes propriétés (résultats de FB).

## Revendications

1. Procédé de fabrication d'une pièce en alliage de titane comprenant les étapes suivantes:
a) on élabore un lingot de composition (% en masse):
AI 3,8 à 5,4- Sn 1,5 à 2,5―Zr 2,8 à 4,8- Mo 1,5 à 4,5 - Cr inférieur ou égal à 2,5 et Cr + V = 1,5 à 4,5 - Fe < 2,0 - Si < 0,3 - O < 0,15 - Ti et impuretés: le solde;
b) on effectue un corroyage à chaud du lingot, comprenant un corroyage de dégrossissage de ce lingot donnant une ébauche à chaud, suivi d'un corroyage final d'une portion au moins de cette ébauche précédé d'un préchauffage dans le domaine béta, ce corroyage final donnant une ébauche de la pièce;
c) on effectue un traitement thermique de mise en solution solide de l'ébauche de pièce corroyée à chaud, en la maintenant à une température comprise entre ("transus béta" réel - 40°C) et ("transus béta réel ― 10°C) puis en la refroidissant à l'ambiante;
d) on effectue ensuite sur l'ébauche de la pièce ou sur la pièce obtenue à partir de cette ébauche un traitement thermique de revenu de 4 à 12 h entre 550 et 650°C.

2. Procédé selon la revendication 1, caractérisé en ce que, au plus tard avant l'étape c), on détermine expérimentalement le "transus béta" réel de l'alliage corroyé à partir d'échantillons prélevés au cours du ou après le corroyage à chaud.

3. Procédé selon la revendication 1, caractérisé en ce que AI = 4,5 à 5,4 - Sn = 1,8 à 2,5 et Zr = 3,5 à 4,8.

4. Procédé selon la revendication 3, dans lequel Zr = 4,1 à 4,8.

5. Procédé selon l'une quelconque des revendications 1,3,4, caractérisé en ce que Mo = 2,0 à 4,5 et Cr = ₁,5 à 2,5.

6. Procédé selon la revendication 1, caractérisé en ce que Fe 1,5.

7. Procédé selon la revendication 1, caractérisé en ce que 0 = 0,07 à 0,13.

8. Procédé selon l'une quelconque des revendications 1 et 3 à 7, caractérisé en ce que Fe = 0,7 à 1,5.

9. Procédé selon l'une quelconque des revendications 1 à 8, caractérisé en ce que on commence le corroyage à chaud final de l'ébauche ou portion d'ébauche en le commençant à température supérieure d'au moins 10°C au "transus béta" réel et en le terminant à température inférieure à ce "transus béta", tout ce corroyage se faisant à plus ou moins 60°C dudit "transus béta".

10. Procédé selon la revendication 9 caractérisé en ce qu'on effectue le corroyage à chaud final de l'ébauche ou portion d'ébauche en le commençant à une température comprise entre ("transus béta" réel +20°C) et ("transus béta" réel +40°C) et en le terminant à température inférieure à "transus béta" et au moins égale à ("transus béta" réel -50°C).

11. Procédé selon la revendication 10, caractérisé en ce que on termine le corroyage à chaud final à température comprise entre ("transus béta" réel -10°C) et ("transus béta" réel -40°C).

12. Procédé selon l'une quelconque des revendications 1 à 11, caractérisé en ce qu'on effectue au moins la fin du corroyage de dégrossissage du lingot à température comprise entre ("transus béta" réel -100°C) et ("transus béta" réel -20°C).

13. Procédé selon la revendication 11, caractérisé en ce qu'on effectue sur l'ébauche de pièce ou sur la pièce obtenue à partir de cette ébauche un revenu de 6 à 10 h entre 570 et 640°C.

14. Procédé de fabrication d'une pièce en alliage de titane comprenant les étapes suivantes:
a1) on élabore un lingot de composition (% en masse):
Al 4,5 à 5,4 ― Sn 1,8 à 2,5 ― Zr 3,5 à 4,8 ― Mo 2,0 à 4,5 ― Cr 1,5 à 2,5 ― et Cr + V = 1,5 à 4,5 ― Fe 0,7 à 1,5 - 0 0,07 à 0,13 - Ti et impuretés: le solde;
b1) on effectue un corroyage de dégrossissage du lingot donnant une ébauche à chaud finale, dont la fin au moins comprend un forgeage à température comprise entre ("transus béta" réel -100°C) et ("transus béta" réel -20°C), le taux de corroyage de ce forgeage étant au minimum de 1,5;
c1) on détermine expérimentalement ladite température ("transus béta" réel de l'alliage corroyé à chaud, à partir d'échantillons prélevés sur cette ébauche à chaud forgée;
d1) on effectue un corroyage final de cette ébauche par forgeage et/ou matriçage commençant à une température comprise entre ("transus béta" réel +20°C) et ("transus béta" réel +40°C) et en le terminant à température comprise entre ("transus béta" réel -40°C) et ("transus béta" réel -10°C);
e1) on effectue un traitement thermique de mise en solution solide de l'ébauche de pièce corroyée à chaud ainsi obtenue, en la maintenant à température comprise entre ("transus béta" réel -40°C) et ("transus béta" réel -10°C) puis en la refroidissant à l'ambiante;
f1) on effectue ensuite sur l'ébauche de la pièce ou sur la pièce obtenue à partir de cette ébauche un traitement thermique de revenu de 6 h à 10 h à température comprise entre 580 et 630°C.

15. Procédé selon la revendication 14, caractérisé en ce que Zr = 4,1 à 4,8.

16. Pièce en alliage de titane ayant la structure et les caractéristiques mécaniques suivantes:
A) structure fine et régulière alpha-béta;
B) composition (% en masse):
Al 4,5 à 5,4 ― Sn 1,8 à 2,5 ― Zr 3,5 à 4,8 ― Mo 2,0 à 4,5 ― Cr 1,5 à 2,5 ― Cr + V = 1,5 à 4,5 ― Fe 0,7 à 1,5
- O 0,07 à 0,13 - Ti et impuretés: le solde. C) Rm , 1200 MPa
R_{p0,2} ≥ 1000 MPa
A % ≥ 5
K_{1C} à 20°C , 45 MPa.√m
fluage à 400°C sous 600 MPa: 0,5% en plus de 200 h.

## Patentansprüche

1. Verfahren zur Herstellung eines Werkstücks aus Titanlegierung mit den folgenden Schritten:
a) man stelt einen Block einer Zusammensetzung (Gew.%):
AI 3,8 bis 5,4 - Sn 1,5 bis 2,5 - Zr 2,8 bis 4,8- Mo 1,5 bis 4,5 - Cr unter oder gleich 2,5 und Cr + V = 1,5 bis 4,5 - Fe < - Si < 0,3 - 0 < 0,15 - Ti und Verunreinigungen: Rest her;
b) man nimmt ein Warmkneten des Blocks vor, das ein Grobbearbeitungskneten dieses Blocks aufweist, das einen Rohling in der Wärme liefert, worauf ein Endkneten wenigstens eines Teils dieses Rohlings nach vorheriger Vorerhitzung im Betabereich folgt, welches Endkneten einen Werkstückvorformling ergibt;
c) man nimmt eine Wärmebehandlung zum Bringen des warmgekneteten Werkstückvorformlings in feste Lösung durch dessen Halten auf Temperatur im Bereich zwischen ("transus beta" effektiv -40°C) und ("transus beta" effektiv +10°C) und dessen anschließen- des Abkühlen auf Umgebungstemperatur vor;
d) man nimmt anschließend mit dem Werkstückvorformling oder dem aus diesen Vorformling erhaltenen Werkstück eine Anlaßwärmebehandlung von 4 h bis 12 h zwischen 550 und 650°C vor.

2. Verfahren nach dem Anspruch 1, dadurch gekennzeichnet, daß man spätestens vor dem Schritt c) experimentell den "transus beta"-Effektivwert der warmgekneteten Legierung bei während oder nach der Warmknetung entnommenen Proben bestimmt.

3. Verfahren nach dem Anspruch 1, dadurch gekennzeichnet, daß AI = 4,5 bis 5,4- Sn = 1,8 bis 2,5 und Zr = 3,5 bis 4,8.

4. Verfahren nach dem Anspruch 3, bei der Zr = 4,1 bis 4,8.

5. Verfahren nach irgendeinem der Ansprüche 1, 3 oder 4, dadurch gekennzeichnet, daß Mo = 2,0 bis 4,5 und Cr = 1,5 bis 2,5.

6. Verfahren nach dem Anspruch 1, dadurch gekennzeichnet, daß Fe % 1,5.

7. Verfahren nach dem Anspruch 1, dadurch gekennzeichnet, daß 0 = 0,07 bis 0,13.

8. Verfahren nach irgendeinem der Ansprüche 1 und 3 bis 7, dadurch gekennzeichnet, daß Fe = 0,7 bis 1,5.

9. Verfahren nach irgendeinem der Ansprüche 1 bis 8, dadurch gekennzeichnet, daß man das Endwarmkneten des Rohlings oder Rohlingteils beginnt, indem man es auf einer wenigstens 10°C höheren Temperatur als der des "transus beta"-Effektivwertes beginnt und es auf einer niederigeren Temperatur als der dieses "transus beta"-Wertes beendet, wobei dieses ganze Kneten zwischen 60°C über und 60°C unter "transus beta" erfolgt.

10. Verfahren nach dem Anspruch 9, dadurch gekennzeichnet, daß man das Endwarmkeneten des Rohlings oder Rohlingteils durchführt, indem man es auf einer Temperatur zwischen ("transus beta" effektiv +20°C) und ("transus beta" effektiv +40°C) beginnt und es auf einer gegenüber "transus beta" niedrigeren und ("transus beta" effektiv -50°C) wenigstens gleichen Temperatur beendet.

11. Verfahren nach dem Anspruch 10, dadurch gekennzeichnet, daß man das Endwarmkneten bei einer Temperatur zwischen ("transus beta" effektiv -10°C) und ("transus beta" effektiv -40°C) beendet.

12. Verfahren nach irgendeinem der Ansprüche 1 bis 11, dadurch gekennzeichnet, daß man wenigstens das Ende des Grobbearbeitungsknetens des Blocks bei einer Temperatur zwischen ("transus beta" effektiv -100°C) und ("transus beta" effektiv -20°C) durchführt.

13. Verfahren nach dem Anspruch 11, dadurch gekennzeichnet, daß man mit dem Werkstückvorformling oder mit dem aus diesem Vorformling erhaltenen Werkstück ein Anlassen von 6 bis 10 h zwischen 570 und 640°C vornimmt.

14. Verfahren zur Herstellung eines Werkstücks aus Titanlegierung mit dem folgenden Schritten:
a1) man stellt einen Block einer Zusammensetzung (Gew.%):
AI 4,5 bis 5,4 - Sn 1,8 bis 2,5 - Zr 3,5 bis 4,8- Mo 2,0 bis 4,5 - Cr 1,5 bis 2,5 - und Cr + V = 1,5 bis 4,5 - Fe 0,7 bis 1,5 - O 0,7 bis 0,13 - Ti und Verunreinigungen: Rest her;
b1) man nimmt ein Grobbearbeitungskneten des Blocks, das einen Endrohling in der Wärme ergibt, vor, wovon wenigstens das Ende ein Schmieden bei einer Temperatur zwischen ("transus beta" effektiv -100°C) und ("transus beta" effektiv -20°C) aufweist, wobei der Knetungsgrad dieses Schmiedens mindestens 1,5 ist.
c1) man bestimmt experimentell die effektive "transus beta"-Temperatur der warmgekneteten Legierung bei von diesem geschmiedeten Warmrohling entnommenen Proben;
d1) man nimmt ein Endkneten dieses Rohlings durch Schmieden und/oder Gesenkschmieden vor, das man bei einer Temperatur zwischen ("transus beta" effektiv +20°C) und ("transus beta" effektiv +40°C) beginnt und bei einer Temperatur zwischen ("transus beta" effektiv -40°C) und ("transus beta" effektiv -10°C) beendet;
e1) man nimmt eine Wärmehandelung zum Bringen des so erhaltenen warmgekneteten Werkstückvorformlings in feste Lösung durch dessen Halten auf Temperatur im Bereich zwischen ("transus beta" effektiv -40°C) und ("transus beta" effektiv -10°C) und dessen anschließendes Abkülen auf Umgebungstemperatur vor;
f1) man nimmt anschließend mit dem Werkstückvorformling oder dem aus diesem Vorformling erhaltenen Werkstück eine Anlaßwärmebehandlung von 6 h bis 10 h bei einer Temperatur zwischen 580 und 630°C vor.

15. Verfahren nach dem Anspruch 14, dadurch gekennzeichnet, daß Zr = 4,1 bis 4,8.

16. Werkstück aus Titanlegierung mit dem folgenden Gefüge und den folgenden mechanischen Eigenschaften:
A) Feines und regelmäßiges Alpha-Beta-Gefüge;
B) Zusammensetzung (Gew.%):
AI 4,5 bis 5,4 - Sn 1,8 bis 2,5 - Zr 3,5 bis 4,8 - Mo 2,0 bis 4,5 - Cr 1,5 bis 2,5 - Cr + V = 1,5 bis 4,5
- Fe 0,7 bis 1,5 - 0 0,07 bis 0,13 - Ti und Verunreinigungen: Rest. C) Rm ≥ 1200 MPa
R_{p 0,2} ≥ 1000 MPa
A ≥ 5
K_{lc} bei 20°C ≥ 45 MPa·√m
Kriechen bei 400°C unter 600 MPa: 0,5% in mehr als 200 h.

## Claims

1. Process for the production of a titanium alloy part involving the following stages:
a) the production of an ingot of composition (% by weight): AI 3.8 to 5.4, Sn 1.5 to 2.5, Zr 2.8 to 4.8, Mo 1.5 to 4.5, Cr equal to or below 2.5 and Cr + V = 1.5 to 4.5, Fe < 2.0, Si < 0.3, 0 < 0.15, Ti and impurities constituting the residue;
b) the ingot undergoes hot working, involving a rough-shaping working of said ingot giving a hot blank, followed by the final working of at least a portion of said blank preceded by preheating in the beta range, said final working giving a blank of the part;
c) the hot worked part blank is solid solution heat treated, whilst maintaining it at a temperature between (real "beta transus" -40°C) and (real "beta transus" -10°C), followed by cooling it to ambient temperature;
d) an ageing heat treatment of 4 to 12 h at between 550 and 650°C is then performed on the blank of the part or on the part obtained from said blank.

2. Process according to claim 1, characterized in that, at the latest before stage c), the real "beta transus" of the hot worked alloy is experimentally determined on the basis of samples taken during or after hot working.

3. Process according to claim 1, characterized in that AI = 4.5 to 5.4, Sn = 1.8 to 2.5 and Zr = 3.5 to 4.8.

4. Process according to claim 3, in which Zr = 4.1 to 4.8.

5. Process according to any one of the claims 1, 3 or 4, characterized in that Mo = 2.0 to 4.5 and Cr = 1.5 to 2.5.

6. Process according to claim 1, characterized in that Fe < 1.5.

7. Process according to claim 1, characterized in that 0 = 0.07 to 0.13.

8. Process according to any one of the claims 1 and 3 to 7, characterized in that Fe = 0.7 to 1.5.

9. Process according to any one of the claims 1 to 8, characterized in that the final hot working of the blank or blank portion is started by using a temperature higher by at least 10°C than the real "beta transus" and is ended at a temperature below the "beta transus", all said working taking place at ±60°C of said "beta transus".

10. Process according to claim 9, characterized in that the final hot working of the blank or blank portion is carried out by starting at a temperature between the real "beta transus" +20°C and the real "beta transus" +40°C and is ended at a temperature below said "beta transus" and at least equal to the real "beta transus" -50°C.

11. Process according to claim 10, characterized in that the final hot working is carried out at a temperature between the real "beta transus" -10°C and the real "beta transus" -40°C.

12. Process according to any one of the claims 1 to 11, characterized in that at least the end of the rough-shaping of the ingot takes place at a temperature between the real "beta transus" -100°C and the real "beta transus" -20°C.

13. Process according to claim 11, characterized in that ageing is performed for between 6 and 10 hours at between 570 and 640°C on the blank of the part or on the part obtained from said blank.

14. Process for the production of a titanium alloy part comprising the following stages:
a1) an ingot of the following composition is produced (% by weight):
Al 4.5 to 5.4, Sn 1.8 to 2.5, Zr 3.5 to 4.8, Mo 2.0 to 4.5, Cr 1.5 to 2.5 and Cr + V = 1.5 to 4.5, Fe 0.7 to 1.5,0 0.07 to 0.13 and Ti and impurities constitute the residue;
b1) a rough-shaping of the ingot takes place giving a final hot blank, whereof the end at least comprises forging at a temperature between the real "beta transus" -100°C and the real "beta transus" -20°C, the working ratio of said forging being at a minimum 1.5;
c1) said real "beta transus" temperature of the hot worked alloy is experimentally determined on the basis of samples taken from the forged hot blank;
d1) a final working of said blank takes place by forging and/or die forging, starting at a temperature between the real "beta transus" +20°C and the real "beta transus" +40°C and is ended at a temperature between the real "beta transus" -40°C and the real "beta transus" -10°C;
e1) the blank of the thus obtained hot worked part is solid solution heat treated, the temperature being maintained at between the real "beta transus" -40°C and the real "beta transus" -10°C and then cooling to ambient temperature takes place;
f1) an ageing heat treatment for 6 to 10 hours at a temperature between 580 and 630°C is then performed on the blank of the part or on the part obtained from said blank.

15. Process according to claim 14, characterized in that Zr = 4.1 to 4.8.

16. Titanium alloy part having the mechanical characteristics and structure given below:
A) fine and regular alpha-beta structure;
B) composition (% by weight): AI 4.5 to 5.4, Sn 1.8 to 2.5, Zr 3.5 to 4.8, Mo 2.0 to 4.5, Cr 1.5 to 2.5, Cr + V 1.5 to 4.5, Fe 0.7 to 1.5, 0 0.07 to 0.13, the remainder being Ti and impurities,
C) Rm ≥ 1200 MPa
R_{p0,2} ≥ 1000 MPa
A % ≥ 5
K_{lc} at 20°C ≥ 45 MPa·√m
creep at 400°C under 600 MPa: 0.5% in more than 200 h.
